# EUROPÄISCHE PATENTSCHRIFT

(11) **EP 0 839 083 B1**
(45) Veröffentlichungstag und Bekanntmachung des Hinweises auf die Patenterteilung: **18.04.2001**
(21) Anmeldenummer: 96925696.5
(22) Anmeldetag: 10.07.1996
(51) Int. Cl.: B27N 3/00

(54) **POLYMERHOLZ-FORMKÖRPER, IHRE HERSTELLUNG UND VERWENDUNG**
POLYMER TIMBER MOULDINGS, THEIR PRODUCTION AND USE
CORPS MOULES EN COMPOSITE BOIS-POLYMERE, LEUR FABRICATION ET LEUR UTILISATION

(30) Priorität: 17.07.1995 DE 19526032
(43) Veröffentlichungstag der Anmeldung: 06.05.1998
(73) Patentinhaber: Henkel Kommanditgesellschaft auf Aktien, 40191 Düsseldorf (DE); Striewski, Hans Reinhard, 24787 Fockbeck (DE)
(72) Erfinder: STRIEWSKI, Hans, Reinhard, D-24787 Fockbeck (DE); THIELE, Lothar, D-42799 Leichlingen (DE); KOHLSTADT, Hans-Peter, D-42549 Velbert (DE)
(86) Internationale Anmeldenummer: EP9603007
(87) Internationale Veröffentlichungsnummer: WO9703794

(56) Entgegenhaltungen:
- DE-A- 1 653 174
- DE-A- 1 808 349
- DE-B- 1 228 403
- US-A- 3 557 263
- PATENT ABSTRACTS OF JAPAN vol. 007, no. 029 (M-191), 5.Februar 1983 & JP,A,57 182420 (GUNEI KAGAKU KOGYO KK), 10.November 1982,
- PATENT ABSTRACTS OF JAPAN vol. 007, no. 031 (M-192), 8.Februar 1983 & JP,A,57 185136 (GUNEI KAGAKU KOGYO KK), 15.November 1982,
- DATABASE WPI Section Ch, Week 8432 Derwent Publications Ltd., London, GB; Class A81, AN 84-197555 XP002016811 & JP,A,59 111 832 (MITSUI TOATSU CHEM INC) , 28.Juni 1984

## Beschreibung

Die vorliegende Erfindung betrifft formaldehydfreie Polymerholz-Formkörper mit verbesserter Wasserbeständigkeit, ihre Herstellung und Verwendung.

Bei den Holzwerkstoffen unterscheidet man üblicherweise nach Ullmann, Enzyklopädie der technischen Chemie, 4. Aufl., Band 12, S. 709 ff folgende Halbzeugklassen:

Unter Holzspanplatten oder Spanplatten (engl.. particle-board) versteht man im allgemeinen Platten aus mechanisch produzierten Spänen aus Holz oder verholzten Teilen, die durch Verleimen mit einem Bindemittel unter Pressdruck hergestellt werden. Als Kunstharze oder Bindemittel können Harnstoffharze oder Aminoplaste, Phenolharze oder Mischharze aus Harnstoff, Melamin, Phenol und Formaldehyd eingesetzt werden. Weiter werden Isocyanate insbesondere auf Basis von Di-phenylmethandiisocyanat sowie vernetzbare Polymerisate eingesetzt. Durch Größe, Form und Anordnung der Späne und die Menge des Kunstharz- oder Bindemittelanteils (ca. 5 - 10%) können die Eigenschaften der Holzspanplatten variiert werden. Hochwertige Platten werden mehrschichtig und mit besonders feinen Deckspänen hergestellt. Zur Verwendung im Möbelbau lassen sich die Holzspanplatten mit Dekorfilmen, Grundierfilmen und Furnieren beschichten. Man unterscheidet hier je nach Dichte Flachpressplatten mit einer mittleren Dichte von 500 - 800 kglm³ sowie leichte Flachpressplatten mit einer Dichte um 300 kglm³.

Aus CA 100:104746 betreffend die JP-A-58185670 sind Bindemittel für Spanplatten auf Basis einer 4,4'-Diphenylmethandiisocyanat-Fraktion bekannt. Dort werden die Holzspäne wasserbefeuchtet, damit das vorgenannte Diisocyanat während der Heißpressung bei 150 °C und 25 kg/cm² umgesetzt werden kann. Die erhaltenen polyurethanhaltigen Spanplatten weisen eine verbesserte Biegefestigkeit auf.

Holzfaserplatten (engl.: wood-fiber chip boards) werden aus Holzfasern oder lignocellulosehaltigem Material hergestellt. Durch Einwirkung von Wärme, Feuchtigkeit und mechanischer Druckkraft in Zerfaserungsanlagen wird das Lignin, Cellulose und Hemicellulose enthaltende Rohmaterial in seine faserartigen, anatomischen Grundelemente in der Form von Einzelfasern und Faserbündel zerlegt. Im Laufe des Herstellungsprozesses wird das Fasermaterial geformt, verdichtet und gepresst. Hierbei werden primär die Verfilzung der Fasern und die natürlichen Bindekräfte genutzt. Durch Zugabe von Binde- und Hydrophobiermitteln sowie durch thermische und andere Nachbehandlungen lassen sich die Bindekräfte erhöhen. So können die physikalischen und die Festigkeitseigenschaften dem Verwendungszweck angepaßt werden.

Nach DIN 68 753 unterscheidet man harte Holzfaserplatten mit einer Rohdichte von über 800 kg/m³, mittelharte Holzfaserplatten mit einer Rohdichte von mehr als 350 kg/m³ bis 800 kg/m³ sowie poröse Holzfaserplatten mit einer Rohdichte von 230 - 350 kg/m³. Als Binde- und Hydrophobiermittel werden beim Naßverfahren wie auch beim Trockenverfahren pro Tonne erzeugte Holzfaserplatte bis zu 25 kg Harz sowie 1,5 - 20 kg Paraffin benötigt. Bei dem heute überwiegend eingesetzten Naßverfahren muß das Prozeßwasser mit einem Gehalt an löslichen Stoffen von bis zu 2,0 - 2,5 % vorwiegend im Kreislauf geführt werden, was bei einer Wassertemperatur von bis zu 65 °C sehr energieaufwendig ist. Weiterhin sollte, um eine störende Fleckenbil-dung auf den Holzfaserplatten durch das hochkonzentrierte Kreislauf-wasser zu vermeiden, Formaldehyd in einer Menge von 0,02 - 0,2 % zugesetzt werden.

In der heutigen Zeit werden die mittelharten Holzfaserplatten hauptsächlich in Form der mitteldichten Faserplatten (MDF) als Halbzeug auf dem Markt angeboten, die mit formaldehydhaltigen Kondensationsharzen hergestellt werden. Derartige Produkte sind durch das kontinierliche, teilweise über Jahre erfolgende Ausdünsten von canzerogenen Formaldehyddämpfen aus ökologischen Gründen nicht mehr erwünscht. In der Möbelindustrie hilft man sich damit, daß die MDF eine zusätzliche Beschichtung erhalten, um die Formaldehydemission unter die vom Gesetzgeber geforderten Grenzwerte abzusenken. Darüber hinaus hat MDF zwar eine gegenüber Naturholz verbesserte Maßhaltigkeit bei einer üblichen Luftfeuchtigkeit zwischen 35 und 85 %, die allerdings bei bestimmten Anwendungen nicht ausreicht. Weiterhin sind mit synthetischen Harnstoff-Formaldehyd-Bindemitteln hergestellte MDF nicht zur Verwendung unter hoher Luftfeuchtigkeit, insbesondere in Wasser geeignet.

Unter Polymerholz (engl.: wood-plastic-composites) versteht man Holz-Kunststoff-Kombinationen, wie man sie durch Behandeln von Holz mit Monomeren oder Präpolymeren erhält. Es handelt sich hierbei um ei-nen Verbundwerkstoff, bei dem man das Holz mit dem flüssigen Ausgangsmaterial tränkt und sodann das im Holz abgelagerte Monomere polymerisiert. In der Praxis werden vorzugsweise flüssige Monomere und Lösungen eingesetzt, beispielsweise Methacrylatpräpolymere oder in Styrol gelöste ungesättigte Polyester. Durch die Polymerisate wird in erster Linie die Festigkeit des Holzes gesteigert, vor allem seine Härte und sein Druckwiderstand. Schließlich wird die ästhetische Wirkung des Naturholzes nicht nur nicht beinträchtigt, sondern in vielen Fällen sogar gesteigert. Trotz dieser Vorteile wird Polymerholz bisher in nur sehr begrenztem Umfang bei speziellen Waren eingesetzt, z.B. für Parkett, Sportgeräte, Küchengeräte und Werkzeugstiele.

Abweichend vom reinen Tränkungsverfahren zur Erzeugung von Polymerholz kann über das Skinpreg-Verfahren eine Oberflächenimpräg-nierung mit Kunststoffen erfolgen, die unter geringem Druck verschie-den tief in das Holz eindringen, ohne es völlig zu durchtränken.

Aus CA 111:59849 betreffend die JP-A-01045440 sind Holz-Schaumstoff-Zusammensetzungen auf Basis von Isocyanaten oder Formaldehyd bekannt, die als Füllstoff Sägemehl enthalten. Der erhaltene Schaum mit einer Dichte von 0,35 g/cm³ weist eine gute Festigkeit auf. Bei Holzmehl oder Sägemehl handelt es sich üblicherweise um sehr fein zerkleinertes Holz, das als Filterhilfsmittel, Füllstoff, Beimengung in Rauhfaseranstrichen usw. Anwendung findet. Dort ist allerdings nicht beschrieben oder nahegelegt, diesen Schaumstoff bei hohem Druck herzustellen. Es werden Lösungsmittel verwendet.

Aus CA 111:9171 betreffend die JP-A-63303703 sind Formkörper aus feinen Pflanzenfasern oder Pflanzenteilchen, insbesondere Holzmehl und einem Urethanprepolymer bekannt, die vor oder nach der Formge-bung mit Wasser oder Dampf kontaktiert werden. Ein derartiger Form-körper weist eine Dichte von 0,29 g/cm³, eine Druckfestigkeit von 5,3 kg/cm² und eine Zugfestigkeit von 3,4 kg/cm² auf. Dort ist aber weder offenbart noch nahegelegt, daß die Formkörperbildung bei einem überatmosphärischen Druck erfolgen soll. Es werden Lösungsmittel verwendet.

Der vorliegenden Erfindung liegt daher die Aufgabe zugrunde, einen neuartigen Holz-Formkörper bereitzustellen, der den Einsatz von formaldehydhaltigen Bindemitteln vermeidet, wie er bei den heute üblicherweise hauptsächlich eingesetzten MDF noch zwingend erfor-derlich ist, und auch vorteilhafte Anwendungseigenschaften aufweist.

Diese Aufgabe wird durch die Merkmale von Anspruch 1 gelöst.

Die vorliegende Erfindung betrifft daher einen Formkörper nach Anspruch 1.

Wegen der deutlichen Zunahme der Härte des Holzes auch im Innern des Formkörpers wird angenommen, daß das Holz in Abhängigkeit vom Masseverhältnis Holz : Bindemittel, von der Größe der Holzspäne und vom Druck oberflächlich bis vollständig mit dem Polyurethan verstärkt ist, daß das Holz also als Polymer-Holz vorliegt.

Gegenüber dem Stand der Technik weist der erfindungsgemäße Form-körper folgende Vorteile auf:
- Er kann anderes als die vordiskutierten Holzwerkstoffe des Standes der Technik in beliebiger Form, also maßgeschneidert, beispielsweise in Form von Platten, Leisten, Würfeln, Quadern usw. hergestellt werden.
- Er ist als Leichtbaustoff geeignet, da er üblicherweise eine Dichte von 0,40 - 0,65 g/cm³ aufweist. Er ist daher ein Substitut für leichte und mittlere Flachpreßplatten oder mittelharte Holzfaserplatten allerdings ohne die entsprechenden Formaldehydprobleme.
- Er ist bei Raumtemperatur nicht quellbar in Wasser, d.h. seine Dickenzunahme nach 24 Stunden in Wasser bei 20 °C ist < 4 bzw. 1 Prozent bei Dicken von 6 bis 12 bzw. > 35 mm.
- Anders als ein Großteil der heute noch eingesetzten Holzwerkstoffe sowie MDF-Platten ist er formaldehydfrei und schwer brennbar.
- Die Formkörper sind so elastisch, daß sich Holzschrauben mit einem Ø von 5 mm splitterfrei einschrauben lassen.
- Er ist weiter so formstabil, daß man Gewinde hineinschneiden kann für Spax-Schrauben, d.h. Schrauben mit einem breiten Gewinde.
- Bedingt durch den Polyurethananteil im Formkörper ist er ohne weiteres lackierbar.
- Hervorzuheben ist schließlich seine Homogenität, d.h. es kommt nicht zu der sonst üblichen Schichtenbildung, insbesondere findet man auch nicht eine Innen- und Außenschicht.

Nach einer bevorzugten Ausführungsform des erfindungsgemäßen Formkörpers werden als Holzausgangsstoff Weichholzarten, z.B.Hölzer der Fichte, Kiefer, Tanne, Lärche, Birke, Erle, Roßkastanie, Föhre, Espe, Weide, Pappel und Linde verwendet. Es können aber auch Hartholzarten, wie beispielsweise Buche, Weißdorn, Schlehe, Esche, Ahorn, Nußbaum, Apfelbaum, Birnbaum, Eibe oder Eiche, eingesetzt werden. Auch Mischungen beliebiger Weichholzarten mit Hartholzarten können eingesetzt werden.

Weiter ist es bevorzugt, als cellulosehaltiges Material im erfindungsgemäßen Formkörper pflanzliche Fasern, beispielsweise Baumwolle, Jute, Flachs, Hanf, Bast, Sisal, Ramie, Kokosfasem, Yuccafasern oder Manila oder chemisch modifizierte Fasern wie die Viskosefasern Reyon und Zellwolle, Cuoxamfasern, Acetatfasern und Papier- und Zellstoff-garne, einzusetzen.

In dem erfindungsgemäßen Formkörper liegen die Holzteilchen in Form von Holzspänen und/oder Holzmehl bzw. als cellulosehaltiges Material in Teilchengrößen von maximal 5 mm Dicke, 20 mm Breite und 50 mm Länge vor. Bevorzugt ist ein Dickenbereich von 0,5 bis 3 mm, ein Breitenbereich von 1 bis 15 mm und ein Längenbereich von 3 bis 40 mm.

Die Feuchte bzw. der Feuchtegehalt der Holzteilchen bzw. des cellulosischen Materials im erfindungsgemäßen Formkörper beträgt üblicherweise 5 bis 20 Gew.-%. Er kann gegebenenfalls durch Befeuchtung mit Wasser oder Wasserdampf erhöht oder durch Trocknung bei erhöhter Temperatur erniedrigt werden. Bevorzugt entspricht der Feuchtegehalt aber der Gleichgewichtsfeuchte des Materials bei Umgebungstemperatur.

Die erfindungsgemäßen Formkörper können z.B. zur Stabilisierung Drähte, Kabel, Drahtnetze, Stangen oder ähnliches enthalten.

Das im Rahmen des erfindungsgemäßen Formkörpers verwendete Zweikomponenten-Polyurethan-Bindemittel besteht aus einem Reaktionsprodukt wenigstens eines Polyols mit wenigstens einem Polyisocyanat.

Hierbei wird die Menge der beiden Reaktionspartner stets so gewählt, daß das Polyisocyanat im Überschuß eingesetzt wird, d.h. es liegt ein Equivalenzverhältnis von NCO- zu OH-Gruppen von 5 zu 1, vorzugsweise aber von 2:1 bis 1,2: 1 vor.

Als Polyisocyanat kommt üblicherweise ein aliphatisches, alicyclisches oder aromatisches Di- oder Triisocyanat in Betracht.

Vorzugsweise enthalten sie im Mittel 2 bis höchstens 4 NCO-Gruppen. Beispielsweise seien als geeeignete Isocyanate genannt: 1,5-Naphthylendiisocyanat, 4,4'-Diphenylmethandiisocyanat (MDI), hydriertes MDI (H₁₂MDI), Xylylendiisocyanat (XDI), Tetramethylxylylendiisocyanat (TMXDI), 4,4'-Diphenyldimethylmethandiisocyanat, Di- und Tetraalkyldiphenylmethandiisocyanat, 4,4'-Dibenzyldiisocyanat, 1,3-Phenylendiisocyanat, 1,4-Phenylendiisocyanat, die Isomeren des Toluylendiisocyanats (TDI), gegebenenfalls in Mischung, 1-Methyl-2,4-diisocyanatocyclohexan, 1,6-Diisocyanato-2,2,4-trimethylhexan, 1,6-Diisocyanato-2,4,4-trimethylhexan, 1-lsocyanatomethyl-3-isocyanato-1,5,5-trimethylcyclohexan (IPDI), chlorierte und bromierte Diisocyanante, phosphorhaltige Diisocyananate, 4,4'-Diisocyanatophenylperfluorethan, Tetramenthoxybutan-1,4-diisocya-nat, Butan-1,4-diisocyanat, Hexan-1,6-diisocyanat (HDI), Dicylohexyl-methandiisocyanat, Cyclohexan-1,4-diisocyanat, Ethylen-diisocyanat, Phthalsäure-bis-isocyanatoethlester. Weitere wichtge Diisocyanate sind Trimethylhexamenthylendiisocyanat, 1,4-Diisocyanatobutan, 1,12-Diisocyanatododecan und Dimerfettsäurediisocyanat. Interesse verdienen teilweise verkappte Polyisocyanate, welche die Bildung selbstvernetzender Polyurethane ermöglichen, z.B. dimeres Toluylen-diisocyanat. Schließlich können auch Prepolymere eingesetzt werden, also Oligomere mit mehreren Isocyanatgruppen. Sie werden bekanntlich bei einem großen Überschuß von monomerem Polyisocyanant in Gegenwart von z.B. Diolen erhalten. Auch Isocyanuratisatisierungsprodukte des HDI und Biuretisierungsprodukte des HDI sind möglich.

Als Di- oder Polyisocyanate werden vorzugsweise die aromatischen Isocyanate verwendet, z.B. Diphenylmethandiisocyanat, entweder in Form der reinen Isomeren, als Isomerengemisch der 2,4'-/4,4'-Isomeren oder auch das mit Carbodiimid verflüssigte Diphenylmethandiisocyanat (MDI), das z.B. unter dem Handelsnamen Isonate 143 L bekannt ist. Außerdem kann das sogenannte "Roh-MDI", d.h., die Isomeren/Oligomerenmischung des MDI eingesetzt werden, wie, sie z.B. unter dem Handelsnamen PAPI bzw. Desmodur VK im Handel erhältlich sind. Weiterhin können sogenannte "Quasi -Prepolymere", d.h. Umsetzungsprodukte des MDI bzw. des Toluylendiisocyanates (TDI) mit niedermolekularen Diolen, wie z.B. Ethylenglykol, Diethyenglykol, Propylenglykol, Dipropylenglykol oder Triethylenglykol, verwendet werden.

Als Di- und/oder Polyole für das Bindemittel eigen sich vorzugsweise die flüssigen Polyhydroxyverbindungen mit zwei bzw. drei Hydroxylgruppen pro Molekül, wie z.B. di- und/oder trifunktionelle Polypropylenglykole im Molekulargewichtsbereich von 200 bis 6000, vorzugsweise im Bereich von 400 bis 3000. Es können auch statistische und/oder Blockcopolymere des Ethylenoxids und Propylenoxids eigesetzt werden. Eine weitere Gruppe von vorzugsweise einzusetzenden Polyetherpolyolen sind die Polytetramethylenglykole, die z.B. durch die saure Polymerisation von Tetrahydrofuran hergestellt werden. Dabei liegt der Molekulargewichtsbereich der Polytetramethylenglykole zwischen 200 und 6000, vorzugsweise im Bereich von 40 bis 4000.

Weiterhin sind als Polyole die flüssigen Polyester geeignet, die durch Kondensation von Di- bzw. Tricarbonsäuren, wie z.B. Adipinsäure, Sebazinsäure und Glutarsäure, mit niedermolekularen Diolen bzw. Triolen, wie z.B. Etylenglykol, Propylenglykol, Diethylenglykol, Triethylenglykol, Dipropylenglykol, 1,4-Butandiol, 1,6-Hexandiol, Glyzerin oder Trimethylolpropan, hergestellt werden können.

Eine weitere Gruppe der erfindungsgemäß einzusetzenden Polyole sind die Polyester auf der Basis von ε-Caprolacton, auch "Polycaprolactone" genannt.

Es können aber auch Polyesterpolyole oleochemischer Herkunft verwendet werden. Derartige Polesterpolyole können beispielweise durch vollständige Ringöffnung von epoxidierten Triglyzeriden eines wenigstens teilweise olefinisch ungesättigten Fettsäure-enthaltenden Fettgemischtes mit einem oder mehreren Alkoholen mit 1 bis 12 C-Atomen und anschließender partieller Umsterung der Triglyzerid-Derivate zu Alkylesterpolyolen mit 1 bis 12 C-Atomen im Alkylrest hergestellt werden. Weitere geeignete Polyole sind Polycarbonatpolyole und Dimerdiole (Fa. Henkel) sowie insbesondere Rizinusöl und dessen Derivate. Auch Hydroxy-funktionellen Polybutadiene, wie sie z.B. unter dem Handelsnamen "Poly-bd" erhältlich sind, können für die erfindungsgemäßen Zusammensetzungen als Polyole eingesetzt werden.

Ein weiterer Gegenstand der vorliegenden Erfindung ist die Bereitstellung eines Herstellverfahrens für einen derartigen Formkörper mit den Merkmalen des Anspruch 10.

In diesem Zusammenhang ist es bevorzugt, daß die vorgenannten Misch- und Reaktionsschritte bei Temperaturen von 10 bis 30 °C, insbesondere bei Raumtemperatur (18 - 25 °C) durchgeführt werden. Die Druckbehandlung nach dem erfindungsgemäßen Verfahren erfolgt durch die Umsetzung der Reaktionsmischung unter Eigenreaktionsdruck. Unter Umständen kann aber auch in an sich bekannter Weise mittels Inertgas oder auch Wasserdampf Druck von außen zugeführt werden.

Im erfindungsgemäßen Verfahren beträgt die Reaktionszeit in der Form und somit die Bildung des Formkörpers 5 bis 30 Minuten, vorzugsweise 10 bis 20 Minuten.

Im erfindungsgemäßen Verfahren setzt man verschließbare druckdichte Formen ein. Üblicherweise ist es nicht erforderlich, zwischen dem Druckreaktor und dem Formkörper ein Trennmittel vorzusehen, insbesondere eine Teflon®-Schicht. In bestimmten Fällen ist es aber bevorzugt, Acmos-Trennmittel für PUR mit den Typenbezeichnungen 39-5001, 39-4487, 37-3200 und 36-3182 einzusetzen.

Die vorliegende Erfindung betrifft schließlich die Verwendung des Formkörpers der vorgenannten Art oder hergestellt gemäß vorstehender Art in Form von Platten, Leisten, Würfeln, Quadern usw., insbesondere im Feuchtbereich oder Außenbereich. Weiter betrifft die vorliegende Erfindung auch die Verwendung dieses Formkörpers, der nach vorbeschriebener Art erhältlich ist, als Halbzeug oder Verkleidung im Baubereich. Außerdem kann der erfindungsgemäße Formkörper als Verpackungsmaterial, Bodenbelag, als Treppenstufen oder Dekorbalken verwendet werden. Diese vorgenannten Verwendungen des Formkörpers betreffen bevorzugt den Innenausbau von Fahrzeugen, insbesondere von Kraftfahrzeugen wie Personenkraftfahrzeugen und Campingfahrzeugen, aber auch von Wohnwagen, Schiffen und Flugzeugen. Alternativ können die erfindungsgemäßen Formkörper für dekorative Zwecke im Außenbereich oder im Haushalts- und gewerblichen Bereich, insbesondere im Küchen- und Sanitärbereich eingesetzt werden.

Die Erfindung wird im weiteren durch Ausführungsbeispiele näher erläutert.

### Beispiel 1:

### A) Ausgangsprodukte

| a) Polyolkomponente: | |
|---|---|
| Trifunktionelles Poletherpolyol auf Basis Glyzerin, | 83,8 |
| Ethylen- und Propylennoxid | |
| Glyzerin | 6,0 |
| Sojapolyol mit Ethylenoxid modifiziert | 6,0 |
| Wasser | 2,2 |
| Tegostab B 8404 (Fa. Goldschmidt) | 1,3 |
| Dibutylzinndilaurat | 0,7 |
| | |

| b) Isocyanatkomponente: | |
|---|---|
| Diphenymethan-4,4' diisocyanant | 100 |
| (Roh-MDI mit einer Viskosität von 200-220 mPas) | |

### B) Herstellung

1500 g Holzspäne aus Kiefernholz mit einer Spanlänge von bis zu 4 cm werden mit 1000g der Polyolkomponente des Schaumstoffsystems intensiv gemischt. Nach Zugabe von 1000 g des Isocyanats und erneuter Vermischung wurde die Mischung schnell in eine Metallform von etwa 6,5 dm³ Größe gegeben. Die Form wurde sofort mit einem Deckel verschlossen. Nach 30 Minuten wurde der schaumstoffhaltige Polymerholz-Formkörper aus der Form entfernt.

Der so erhaltene Formkörper hat eine Dichte von 0,6 g/cm³, eine glatte Oberfläche und läßt sich wie Holz mechanisch bearbeiten, beispielsweise sägen, hobeln, schleifen und bohren. In das Material lassen sich Gewinde schneiden.

### C) Anwendung

Der gemäß Herstellbeispiel erhaltene Formkörper wurde hinsichtlich seiner Qualitätsmerkmale mit einer mitteldichten Faserplatte (MDF-Platte), die mit formaldehydhaltigen Kondensationsharzen hergestellt worden ist und eine identische Dicke aufwies, verglichen. Hier wurde insbesondere gefunden, daß der erfindungsgemäße Formkörper gegenüber einer MDF-Platte einen bedeutend geringeren Wert der Wasseraufnahme aufweist.

**Tabelle:**

| Wasseraufnahmevermögen und Quellung der erfidungsgemäßen Formkörper im Vergleich zu MDF-Platten. | | | | | |
|---|---|---|---|---|---|
| | Dichte [g/cm] | Wasseraufnahme [%] nach 24h | | Dickenquellung [%] Wasserlagerung | |
| Plattendicke [mm] | | 6-12 | >35 | 6-12 | >35 |
| MDF-Platte | 0,72 | 20 | 16 | 8 | 5 |
| Formkörper gemäß Erf. | 0,60 | 14 | 7,5 | 4 | 1 |

## Patentansprüche

1. Formkörper aus mit Polyurethan gebundenen Holzteilchen und/oder cellulosehaltigem Material, die oberflächlich bis vollständig mit dem Polyurethan verstärkt sind, erhältlich durch folgende Verfahrensschritte:
- Verwendung eines kohlendioxidabspaltenden Zweikomponenten-Polyurethan-Bindemittels mit den Ausgangsbestandteilen Polyol, Wasser und Polyisocyanat in einer Menge von 10 bis 200 Gewichtsteilen, bezogen auf 100 Gewichtsteile der Holzteilchen und/oder des cellulosehaltigen Materials,
- Mischen der Holzteilchen und/oder des cellulosehaltigen Materials mit der flüssigen Polyolkomponente und dem Wasser,
- Zumischen des Polyisocyanates im Überschuß, bezogen auf das Polyol, und
- Formpressen in einer geschlossenen, druckdichten Form unter Anwendung eines Druckes zwischen 1 und 100 bar.

2. Formkörper nach Anspruch 1, dadurch gekennzeichnet, daß als Holz Ausgangsstoff für die Holzteilchen Weichholzarten wie beispielsweise Nadelhölzer oder Hartholzarten wie beispielsweise Buche oder Eiche eingesetzt werden.

3. Formkörper nach mindestens einem der vorstehenden Ansprüche, dadurch gekennzeichnet, daß als cellulosehaltiges Material pflanzliche Fasern wie Baumwolle, Jute, Flachs, Hanf oder chemisch modifizierte Fasern wie Zellwolle, eingesetzt werden.

4. Formkörper nach mindestens einem der vorstehenden Ansprüche, dadurch gekennzeichnet, daß die Holzteilchen in Form von Holzspänen oder Holzmehl mit Teilchengrößen von maximal 1 mm Dicke, 20 mm Breite und 50 mm Länge eingesetzt werden.

5. Formkörper nach mindestens einem der vorstehenden Ansprüche, dadurch gekennzeichnet, daß die Feuchte der Holzteilchen und oder des cellulosehaltigen Materials 5 bis 2 Gew.-% entspricht.

6. Formkörper nach mindestens einem der vorstehenden Ansprüche, dadurch gekennzeichnet, daß er weiterhin Einlagen oder Verstärkungsmittel wie beispielsweise Drähte, Kabel, Drahtnetze oder Stangen enthält.

7. Formkörper nach mindestens einem der vorstehenden Ansprüche, dadurch gekennzeichnet, daß das Polyisocyanat ein Di- oder Triisocyanat, insbesondere das Diphenylmethan-2,2'-diisocyanat (als Rohprodukt) ist.

8. Formkörper nach mindestens einem der vorstehenden Ansprüche, dadurch gekennzeichnet, daß das Polyol eine Diol/Triol-Mischung aus Polyether- und Polyester-Polyolen mit Wasser ist.

9. Formkörper nach mindestens einem der vorstehenden Ansprüche, dadurch gekennzeichnet, daß er eine Dichte von 0,40 glcm³ bis 0,65 g/cm³ aufweist.

10. Verfahren zur Herstellung eines Formkörpers aus mit Polyurethan gebundenen Holzteilchen und/oder cellulosehaltigem Material, die oberflächlich bis vollständig mit dem Polyurethan verstärkt sind, mit folgenden Verfahrensschritten:
- Verwendung eines kohlendioxidabspaltenden Zweikomponenten-Polyurethan-Bindemittels mit den Ausgangsbestandteilen Polyol, Wasser und Polyisocyanat in einer Menge von 10 bis 200 Gewichtsteilen, bezogen auf 100 Gewichtsteile der Holzteilchen und/oder des cellulosehaltigen Materials,
- Mischen der Holzteilchen und/oder des cellulosehaltigen Materials mit der flüssigen Polyolkomponente und dem Wasser,
- Zumischen des Polyisocyanates im Überschuß, bezogen auf das Polyol,
- Formpressen in einer geschlossenen, druckdichten Form unter Anwendung eines Druckes zwischen 1 und 100 bar,
- wobei in der Form ein Trennmittel eingesetzt wird und der Formkörper nach Polymerisation der Form entnommen wird.

11. Verfahren nach Anspruch 10, dadurch gekennzeichnet, daß die Schritte (a) bis (c) bei Temperaturen von 10 bis 30 °C, insbesondere bei Raumtemperatur (18 - 25 C) durchgeführt werden.

12. Verfahren nach Anspruch 10, dadurch gekennzeichnet, daß die Umsetzung der Reaktionsmischung in Schritt (c) unter Eigenreaktionsdruck erfolgt.

13. Verfahren nach Anspruch 10, dadurch gekennzeichnet, daß die Reaktionszeit in Schritt (c) 5 bis 30 Minuten, vorzugsweise 10 bis 20 Minuten beträgt.

14. Verfahren nach wenigstens einem der Ansprüche 10 - 13, dadurch gekennzeichnet, daß man als Form eine verschließbare Metall- oder Kunstoff-Form einsetzt.

15. Verwendung des Formkörpers nach wenigstens einem der Ansprüche 1 bis 9 oder hergestellt nach wenigstens einem der Ansprüche 10 - 14 in Form von Platten, Leisten, Würfeln Quadern usw. insbesondere im Feuchtbereich oder Außenbereich.

16. Verwendung des Formkörpers nach wenigstens einem der Ansprüche 1 bis 9 oder hergestellt nach wenigstens einem der Ansprüche 10 bis 14 als Halbzeug oder Verkleidung im Baubereich.

17. Verwendung des Formkörpers nach wenigstens einem der Ansprüche 1 bis 9 oder hergestellt nach wenigstens einem der Ansprüche 10 bis 14 als Verpackungsmaterial, Bodenbelag, Treppenstufen oder Dekorbalken.

18. Verwendung des Formkörpers nach Anspruch 17 im Innenausbau von Fahrzeugen, insbesondere von Kraftfahrzeugen wie Personenkraftfahrzeugen und Campingfahrzeugen, aber auch von Wohnwagen, Schiffen und Flugzeugen.

19. Verwendung des Formkörpers nach Anspruch 16 für dekorative Zwecke im Außenbereich oder im Haushalts- und gewerblichen Bereich, insbesondere im Küchen- und Santäterbereich.

## Claims

1. Wood-plastic composites of polyurethane-bonded wood particles and/or cellulose-containing material surface-reinforced or reinforced throughout with the polyurethane, obtainable by the following process steps:
- using a carbon-dioxide-eliminating two-component polyurethane binder of the starting constituents polyol, water and polyisocyanate in a quantity of 10 to 200 parts by weight, based on 100 parts by weight of the wood particles and/or the cellulose-containing material,
- mixing the wood particles and/or the cellulose-containing material with the liquid polyol component and the water
- adding the polyisocyanate in excess, based on the polyol, and
- moulding in a closed pressure-tight mould under a pressure of 1 to 100 bar.

2. Composites as claimed in claim 1, characterized in that soft woods, for example needle woods or hard woods, for example beech or oak, are used as the wood starting material for the wood particles.

3. Composites as claimed in at least one of the preceding claims, characterized in that vegetable fibres, such as cotton, jute, flax, hemp, or chemically modified fibres, such as rayon staple, are used as the cellulose-containing material.

4. Composites as claimed in at least one of the preceding claims, characterized in that the wood particles are used in the form of wood chips or wood powder with particle sizes of at most 1 mm (thickness) x 20 mm (width) x 50 mm (length).

5. Composites as claimed in at least one of the preceding claims, characterized in that the moisture content of the wood particles and/or the cellulose-containing material is between 5 and 2% by weight.

6. Composites as claimed in at least one of the preceding claims, characterized in that they additionally contain inserts or strengtheners, for example in the form of wires, cables, wire nets or rods.

7. Composites as claimed in at least one of the preceding claims, characterized in that the polyisocyanate is a diisocyanate or triisocyanate, more particularly diphenylmethane-2,2'-diisocyanate (as the crude product).

8. Composites as claimed in at least one of the preceding claims, characterized in that the polyol is a diol/triol mixture of polyether and polyester polyols with water.

9. Composites as claimed in at least one of the preceding claims, characterized in that they have a density of 0.40 g/cm³; to 0.65 g/cm³;.

10. A process for the production of a wood-plastic composite of polyurethane-bonded wood particles and/or cellulose-containing material surface-reinforced or reinforced throughout with the polyurethane, comprising the following process steps:
- using a carbon-dioxide-eliminating two-component polyurethane binder of the starting constituents polyol, water and polyisocyanate in a quantity of 10 to 200 parts by weight, based on 100 parts by weight of the wood particles and/or the cellulose-containing material,
- mixing the wood particles and/or the cellulose-containing material with the liquid polyol component and the water
- adding the polyisocyanate in excess, based on the polyol,
- moulding in a closed pressure-tight mould under a pressure of 1 to 100 bar,
- a release agent being used in the mould and the composite being removed from the mould after polymerization.

11. A process as claimed in claim 10, characterized in that in that steps (a) to (c) are carried out at temperatures of 10 to 30°C and more particularly at room temperature (18 to 25°C).

12. A process as claimed in claim 10, characterized in that the reaction of the reaction mixture in step (c) takes place under the natural reaction pressure.

13. A process as claimed in claim 10, characterized in that the reaction time in step (c) is 5 to 30 minutes and preferably 10 to 20 minutes.

14. A process as claimed in at least one of claims 10 to 13, characterized in that a closable metal or plastic mold is used as the mold.

15. The use of the composites claimed in at least one of claims 1 to 9 or produced by the process claimed in at least one of claims 10 to 14 in the form of boards, strips, cubes, squares, etc., more particularly in humid environments or outdoors.

16. The use of the composites claimed in at least one of claims 1 to 9 or produced by the process claimed in at least one of claims 10 to 14 as a semi-finished product or as cladding in the building industry.

17. The use of the composites in at least one of claims 1 to 9 or produced by the process claimed in at least one of claims 10 to 14 as a packaging material, floor covering, stairs or decorative beams.

18. The use of composites as claimed in claim 17 for the interior fitting out of vehicles, more particularly motor vehicles, such as automobiles and camping vehicles but also caravans, ships and aircraft.

19. The use of composites as claimed in claim 16 for decorative purposes outdoors or in the domestic and institutional sectors, particularly in kitchens and bathrooms.

## Revendications

1. Corps moulé en particules de bois et/ou en matériau contenant de la cellulose liés par du polyuréthane, qui sont renforcés à leur surface ou dans la masse par le polyuréthane, que l'on peut obtenir par les étapes opératoires suivantes :
- utilisation d'un liant de polyuréthane à deux composants dégageant du dioxyde de carbone avec comme constituants de départ un polyol, de l'eau et un polyisocyanate en une quantité de 10 à 200 parties en poids, par rapport à 100 parties en poids des particules de bois et/ou du matériau contenant de la cellulose,
- mélange des particules de bois et/ou du matériau contenant de la cellulose avec le composant polyol liquide et l'eau,
- addition au mélange du polyisocyanate en excès, par rapport au polyol, et
- moulage dans un moule étanche fermé en appliquant une pression comprise entre 1 et 100 bars.

2. Corps moulé selon la revendication 1,
caractérisé en ce que
comme bois de départ pour les particules de bois, on utilise des espèces de bois mous comme par exemple les conifères ou des espèces de bois durs comme par exemple le hêtre ou le chêne.

3. Corps moulé selon au moins une des revendications précédentes,
caractérisé en ce qu'
on utilise comme matériau cellulosique des fibres végétales comme le coton, le jute, le lin, le chanvre ou des fibres chimiquement modifiées comme la laine cellulosique.

4. Corps moulé selon au moins une des revendications précédentes,
caractérisé en ce que
les particules de bois sont utilisées sous forme de copeaux de bois ou de farines de bois ayant une taille particulaire maximale de 1 mm d'épaisseur, 20 mm de largeur et 50 mm de longueur.

5. Corps moulé selon au moins une des revendications précédentes,
caractérisé en ce que
l'humidité des particules de bois et/ou du matériau cellulosique correspond à 5 à 2 % en poids.

6. Corps moulé selon au moins une des revendications précédentes,
caractérisé en ce qu'
il contient en outre des inclusions ou des renforcements comme par exemple des fils, des câbles, des réseaux métalliques ou des baguettes.

7. Corps moulé selon au moins une des revendications précédente,
caractérisé en ce que
le polyisocyanate est un di- ou tri-isocyanate, en particulier le 2,2'-diisocyanate de diphényl méthane (sous forme de produit brut).

8. Corps moulé selon au moins une des revendications précédentes,
caractérisé en ce que
le polyol est un mélange diol/triol de polyéther- et de polyester-polyol avec de l'eau.

9. Corps moulé selon au moins une des revendications précédentes,
caractérisé en ce qu'
il présente une densité de 0,40 g/cm³ à 0,65 g/cm³.

10. Procédé de production d'un corps moulé en particules de bois et/ou en matériau contenant de la cellulose liés par du polyuréthane, qui sont renforcés à leur surface ou dans la masse par le polyuréthane, que l'on peut obtenir par les étapes opératoires suivantes :
- utilisation d'un mélange de polyuréthane à deux composants dégageant du dioxyde de carbone avec comme constituants de départ un polyol, de l'eau et un polyisocyanate en une quantité de 10 à 200 parties en poids, par rapport à 100 parties en poids des particules de bois et/ou du matériau contenant de la cellulose,
- mélange des particules de bois et/ou du matériau contenant de la cellulose avec le composant polyol liquide et l'eau,
- addition au mélange du polyisocyanate en excès, par rapport au polyol,
- pressage dans un moule étanche et fermé en appliquant une pression comprise entre 1 et 100 bars,
- en utilisant dans le moule un agent séparateur et le corps moulé étant démoulé après polymérisation.

11. Procédé selon la revendication 10,
caractérisé en ce que
les étapes (a) à (c) sont conduites à des températures de 10 à 30°C, en particulier à la température ambiante (entre 18 et 25°C).

12. Procédé selon la revendication 10,
caractérisé en ce que la réaction du mélange réactionnel dans l'étape c) s'effectue sous la pression de réaction propre.

13. Procédé selon la revendication 10,
caractérisé en ce que
le temps de réaction dans l'étape c) s'élève à 5 à 30 minutes, de préférence de 10 à 20 minutes.

14. Procédé selon au moins une des revendications 10 à 13,
caractérisé en ce qu'
on utilise comme moule un moule de métal ou de matière plastique obturable.

15. Utilisation du corps moulé selon au moins une des revendications 1 à 9 ou fabriqué selon au moins une des revendications 10 à 14,
sous forme de plaques de profilés, de cubes, de parallélogrammes, etc., en particulier dans le domaine humide ou en extérieur.

16. Utilisation du corps moulé selon au moins une des revendications 1 à 9, ou fabriqué selon au moins une des revendications 10 à 14,
comme semi-produit ou habillage dans le domaine du bâtiment.

17. Utilisation du corps moulé selon au moins une des revendications 1 à 9, ou fabriqué selon au moins une des revendications 10 à 14,
comme matériau d'emballage, revêtement de sol, marche d'escalier ou poutre décorative.

18. Utilisation du corps moulé selon la revendication 7, dans l'agencement interne des véhicules, en particulier des véhicules automobiles de tourisme et les véhicules de camping, mais également dans des véhicules habitables, des bateaux et des avions.

19. Utilisation du corps moulé selon la revendication 16, dans des buts décoratifs en extérieur ou dans le domaine domestique et industriel, en particulier dans le domaine des cuisines et des sanitaires.
